# FASCICULE DE BREVET EUROPEEN

(11) **EP 2 990 022 B1**
(45) Date de publication et mention de la délivrance du brevet: **29.03.2017**
(21) Numéro de dépôt: 15180396.2
(22) Date de dépôt: 10.08.2015
(51) Int. Cl.: A61G 17/08, A61G 17/007

(54) **URNE FUNÉRAIRE BIODÉGRADABLE À BASE DE MACROALGUES**
BIOLOGISCH ABBAUBARE BEGRÄBNISURNE AUF BASIS VON MAKROALGEN
BIODEGRADABLE FUNERARY URN MADE OF MACROALGAE

(30) Priorité: 26.08.2014 FR 1458001
(43) Date de publication de la demande: 02.03.2016
(73) Titulaire: Algopack, 35400 Saint Malo (FR)
(72) Inventeur: LUCAS, Rémy, 35400 Saint Malo (FR)
(74) Mandataire: Ermeneux, Bertrand

(56) Documents cités:
- CN-A- 1 788 707
- FR-A1- 3 002 177
- JP-A- H08 107 916

## Description

### 1. Domaine de l'invention

Le domaine de l'invention est celui des dispositifs funéraires.

Plus précisément, l'invention concerne une urne funéraire au moins partiellement biodégradable destinée à recevoir les cendres d'un défunt ou d'un animal.

### 2. Etat de la technique

De nos jours, on constate une augmentation importante du nombre d'incinérations de corps de personnes ou d'animaux décédés en comparaison du nombre d'inhumations.

Après l'incinération du corps, les cendres sont généralement déposées dans une urne cinéraire qui est remise aux proches du défunt ou aux propriétaires de l'animal. Ceux-ci peuvent choisir de conserver l'urne ou d'assurer une sépulture aux cendres du défunt.

Une pratique courante consiste à ensevelir l'urne contenant les cendres, par exemple au pied d'un arbre.

Une autre pratique répandue consiste à disperser les cendres dans un lieu particulier, par exemple au dessus de la mer ou en montagne. Un inconvénient de cette pratique est qu'il faut veiller à ce qu'une rafale de vent ne ramène pas les cendres sur les personnes présentes lors de la cérémonie de dispersion des cendres. Un autre inconvénient de cette pratique, lorsque les cendres sont dispersées en mer, est que les cendres peuvent se déposer sur la coque du bateau sur lequel ont embarqué les proches du défunt et former une trainée grisâtre au dessus de la ligne de flottaison, ce qui est très embarrassant.

Dans certains cas, l'urne peut être immergée en mer avec les cendres dans une urne biodégradable. Cette immersion doit être réalisée à une distance d'au moins trois miles nautiques des côtes et dans une zone où il n'y a pas de pêche au chalut, pour éviter que l'urne soit remontée dans des filets ou qu'elle soit rejetée à la côte avant sa dissolution.

On connait des urnes funéraires biodégradables en fibres végétales, telles que la fibre de coco, ou en carton.

Ces urnes funéraires connues présentent cependant l'inconvénient de se déliter lentement, le plus souvent au bout de plusieurs semaines, lorsqu'elles sont immergées, ce qui est peu compatible avec le respect du défunt.

### 3. Objectifs de l'invention

L'invention a donc notamment pour objectif de pallier les inconvénients de l'état de la technique cités ci-dessus.

Plus précisément l'invention a pour objectif de fournir une urne funéraire qui soit biodégradable.

Un objectif de l'invention est également de fournir une urne funéraire qui soit d'un coût de revient réduit.

Encore un objectif de l'invention est de fournir une urne funéraire qui se délite en quelques jours dans l'eau de mer.

Un autre objectif de l'invention est de fournir une technique de fabrication d'une urne funéraire qui soit simple à mettre en oeuvre.

### 4. Exposé de l'invention

Ces objectifs, ainsi que d'autres qui apparaitront par la suite sont atteints à l'aide d'une urne funéraire formée d'au moins 92% en masse, de préférence d'au moins 95% en masse, encore plus préférentiellement d'au moins 99% en masse, de fragments de macroalgues agglomérés entre eux.

Ainsi de façon inédite, l'invention propose d'utiliser quasi-exclusivement des macroalgues pour fabriquer une urne funéraire biodégradable, particulièrement adaptée pour une immersion en mer.

Il convient de noter que dans le cadre de l'invention, on entend par le terme urne funéraire un récipient délimitant un volume adapté pour recevoir des cendres d'un défunt.

Dans un mode de réalisation avantageux de l'invention, lesdites macroalgues sont choisies parmi les macroalgues brunes de l'ordre des laminariales ou de l'ordre des fucales.

L'utilisation de macroalgues brunes est particulièrement avantageuse. En effet, les macroalgues brunes sont une biomasse aisément disponible et abondante le long des côtes, ce qui permet de produire urnes à moindre coût.

Dans un mode de réalisation particulier de l'invention, il peut être envisagé que lesdites macroalgues soient un mélange de laminariales et de fucales.

Dans un mode de réalisation particulier de l'invention, lesdites macroalgues comprennent des macroalgues du genre ascophyllum nodosum.

Dans un autre mode de réalisation particulier de l'invention, lesdites macroalgues peuvent être un mélange de macroalgues brunes et de macroalgues vertes.

Dans un mode de réalisation particulier de l'invention, lesdites macroalgues sont des macroalgues traitées par un acide faible ou un acide dilué dans l'eau, par immersion desdites macroalgues dans un bain dudit acide faible ou dilué dans l'eau et/ou par pulvérisation dudit acide faible ou dilué dans l'eau sur lesdites macroalgues.

L'acide faible peut être par exemple de l'acide acétique ou de l'acide citrique.

Ces macroalgues traitées à l'acide faible peuvent notamment consister en un déchet de l'industrie d'extraction des alginates.

Selon un aspect avantageux de l'invention, lesdites macroalgues agglomérées présentent un taux d'humidité en masse inférieur ou égal à 30%, de préférence inférieur ou égal à 15%.

Ainsi, on obtient une urne biodégradable peu propice au développement de moisissures.

Dans un mode de réalisation particulier de l'invention, ladite urne funéraire est configurée de sorte à couler lorsqu'elle est immergée dans de l'eau de mer et qu'elle contient des cendres d'un défunt.

Dans un mode de réalisation avantageux de l'invention, ladite urne funéraire comprend un récipient présentant une ouverture débouchant sur une cavité destinée à recevoir des cendres d'un défunt et un couvercle apte à pouvoir obstruer ladite ouverture.

L'invention concerne également un procédé d'obtention d'une urne funéraire à partir de macroalgues.

Selon l'invention, un tel procédé d'obtention d'une urne funéraire comprend :
- une étape d'obtention d'une poudre formée d'au moins 92% en masse, de préférence d'au moins 95% en masse, encore plus préférentiellement d'au moins 99% en masse, de fragments de macroalgues, préférentiellement de fragments de macroalgues brunes, traitées par un acide faible ou par un acide dilué, ladite poudre présentant un taux d'humidité résiduel inférieur ou égal à 45%, de préférence inférieur ou égal à 26% ;
- une étape de thermo-compression de ladite poudre sous une température comprise entre 50°C et 180°C et sous une pression comprise entre 20 et 4000 bars, de préférence entre 50 et 500 bars, de sorte à agglomérer lesdits fragments de macroalgues entre eux.

Selon l'épaisseur de l'urne, la durée de l'étape de compression peut être comprise entre 10 et 400 secondes.

Avantageusement, ladite étape d'obtention d'une poudre comprend une étape de broyage desdites macroalgues traitées par un acide faible ou par un acide dilué dans l'eau.

Ce broyage peut être réalisé par exemple dans un broyeur à couteaux, dans un broyeur à grilles, dans un broyeur à vis, dans un broyeur à marteaux ou dans un moulin.

Selon un mode de réalisation particulier de l'invention, ladite étape d'obtention d'une poudre présentant un taux d'humidité résiduel inférieur ou égal à 45% comprend :
- une étape de broyage desdites macroalgues traitées par un acide faible ou par un acide dilué dans l'eau ;
- une étape de filtration desdites macroalgues broyées, de sorte à extraire un résidu d'algues non solubilisé ;
- une étape de broyage dudit résidu ;
- une étape de séchage dudit résidu pendant 5 à 48 heures sous une température de 30°C et 60°C pendant une durée suffisante pour obtenir ladite poudre.

### 5. Description détaillée de l'invention

D'autres caractéristiques et avantages de l'invention apparaitront plus clairement à la lecture de la description suivante d'un mode de réalisation de l'invention, donné à titre de simple exemple illustratif et non limitatif.

On décrit ci-après les étapes de fabrication du vase d'une urne funéraire de 3,5 litres de contenance, destiné à être fermé par un couvercle, à base de fragments d'ascophyllum nodosum agglomérés entre eux.

Dans ce mode de réalisation de l'invention, le volume extérieur et la masse de ce vase ont été fixés de sorte à permettre à l'urne funéraire de couler lorsqu'elle est immergée avec des cendres dans l'eau de mer.

Des macroalgues du genre ascophyllum nodosum récoltées sur l'estran et lavées à l'eau de mer, ou à l'eau douce, pour retirer le sable et les coquillages, sont immergées dans un bain d'acide acétique dans une première étape de traitement des macroalgues brunes à l'acide faible.

Dans une deuxième étape, facultative, on mélange par barattage 99,5% de macroalgues traitées avec 0,5% en masse d'un colorant destiné à donner sa couleur à l'urne funéraire.

Dans des variantes de ce mode de réalisation, il peut être envisagé de mélanger les macroalgues traitées à l'acide avec moins de 8% en masse d'un additif appartenant au groupe comprenant :
- pigment coloré ;
- agent absorbant d'odeur, tel que du charbon actif ;
- agent odorant ;
- albumine ;
- enzyme ;
- tensio-actif.

On prélève ensuite les macroalgues et on les introduit dans un broyeur à couteaux où elles sont écrasées et déchiquetées jusqu'à obtenir une pâte humide formée de fragments de macroalgues brunes.

Cette pâte humide est déversée sur un tamis filtrant, où l'acide acétique enrichi de constituants organiques solubilisés est évacué au travers des mailles du tamis. On conserve le résidu solide de macroalgues ainsi obtenu.

Dans une variante de ce mode de réalisation, un résidu de macroalgues traité à l'acide faible peut être obtenu auprès d'une usine de production d'alginates, dans laquelle on extrait les alginates par précipitation des sels d'acide alginique solubilisés contenus dans un jus de lixivation tiré d'un broyat de macroalgues brunes exposées à un milieu acide. Le résidu de macroalgues traité à l'acide faible constitue en effet un déchet de ces usines.

Le résidu de macroalgues brunes est broyé puis séché dans un tunnel de séchage à air chaud pendant 6 heures sous une température de 50°C, de sorte à obtenir une poudre de macroalgues présentant un taux d'humidité résiduel, en rapport de masse, de 40%. Cette poudre est calibrée au travers de la bande d'un convoyeur à bande vibrante de façon à obtenir une poudre sensiblement homogène formée de particules de diamètre équivalent moyen égal à 1±0,5mm.

Pour obtenir le vase, on compresse la poudre obtenue à l'aide d'une presse de thermocompression de 12 tonnes, dont le moule en deux parties correspond à la forme extérieure du vase de l'urne.

La poudre est dosée dans le moule inférieur de la presse, porté à une température de 105°C, et l'empreinte chauffée par induction à 105°C de la tête de piston est abaissée pendant une durée d'environ 300 secondes.

Lors de cette étape de compression, la pression s'exerçant sur la poudre est d'environ 200 bars et la température de la poudre est portée à 85°C.

Le couvercle de l'urne funéraire est fabriqué par thermocompression à base de macroalgues brunes à partir de la poudre décrite ci-dessus, à l'aide d'un moule spécifique.

## Revendications

1. Urne funéraire, **caractérisée en ce qu'**elle est formée d'au moins 92% en masse, de préférence d'au moins 95% en masse, encore plus préférentiellement d'au moins 99% en masse, de fragments de macroalgues agglomérés entre eux.

2. Urne funéraire selon la revendication 1, **caractérisée en ce que** lesdites macroalgues sont choisies parmi les algues brunes de l'ordre des laminariales ou de l'ordre des fucales.

3. Urne funéraire selon la revendication 2, **caractérisée en ce que** lesdites macroalgues comprennent des macroalgues du genre ascophyllum nodosum.

4. Urne funéraire selon l'une quelconque des revendications 1 à 3, **caractérisée en ce que** lesdites macroalgues sont des macroalgues traitées par un acide faible ou un acide dilué dans l'eau, par immersion desdites macroalgues dans un bain dudit acide faible ou dilué dans l'eau et/ou par pulvérisation dudit acide faible ou dilué dans l'eau sur lesdites macroalgues.

5. Urne funéraire selon l'une quelconque des revendications 1 à 4, **caractérisée en ce que** lesdits fragments de macroalgues agglomérés présentent un taux d'humidité sur la masse totale de fragments inférieur ou égal à 30%, de préférence inférieur ou égal à 15%.

6. Urne funéraire selon l'une quelconque des revendications 1 à 5, **caractérisée en ce qu'**elle est configurée de sorte à couler lorsqu'elle est immergée dans de l'eau de mer et qu'elle contient des cendres d'un défunt.

7. Urne funéraire selon l'une quelconque des revendications 1 à 6, **caractérisée en ce qu'**elle comprend un récipient présentant une ouverture débouchant sur une cavité destinée à recevoir des cendres d'un défunt et un couvercle apte à pouvoir obstruer ladite ouverture.

8. Procédé d'obtention d'une urne funéraire à partir de macroalgues, **caractérisé en ce qu'**il comprend :
- une étape d'obtention d'une poudre formée d'au moins 92% en masse, de préférence d'au moins 95% en masse, encore plus préférentiellement d'au moins 99% en masse, de fragments de macroalgues, préférentiellement de fragments de macroalgues brunes, traités par un acide faible ou par un acide dilué, ladite poudre présentant un taux d'humidité résiduel inférieur ou égal à 45%, de préférence inférieur ou égal à 26% ;
- une étape de thermo-compression de ladite poudre sous une température comprise entre 50°C et 180°C et sous une pression comprise entre 20 et 4000 bars, de sorte à agglomérer lesdits fragments de macroalgues entre eux.

9. Procédé d'obtention d'une urne funéraire selon la revendication 8, **caractérisé en ce que** ladite étape d'obtention d'une poudre présentant un taux d'humidité résiduel inférieur ou égal à 45% comprend :
- une étape de broyage desdites macroalgues traitées par un acide faible ou par un acide dilué dans l'eau ;
- une étape de filtration desdites macroalgues broyées, de sorte à extraire un résidu d'algues non solubilisé ;
- une étape de broyage dudit résidu ;
- une étape de séchage dudit résidu pendant 5 à 48 heures sous une température de 30°C et 60°C pendant une durée suffisante pour obtenir ladite poudre.

## Patentansprüche

1. Bestattungsurne, **dadurch gekennzeichnet, dass** sie aus mindestens 92 Gew.%, vorzugsweise aus mindestens 95 Gew.%, insbesondere aus mindestens 99 Gew.%, Makroalgenfragmenten, die untereinander agglomeriert sind, gebildet ist.

2. Bestattungsurne nach Anspruch 1, **dadurch gekennzeichnet, dass** die Makroalgen aus den Braunalgen der Ordnung der Laminariales oder der Ordnung der Fucales ausgewählt sind.

3. Bestattungsurne nach Anspruch 2, **dadurch gekennzeichnet, dass** die Makroalgen Makroalgen der Gattung Ascophyllum nodosum umfassen.

4. Bestattungsurne nach einem der Ansprüche 1 bis 3, **dadurch gekennzeichnet, dass** die Makroalgen Makroalgen sind, die mit einer schwachen Säure oder einer in Wasser verdünnten Säure durch Eintauchen der Makroalgen in ein Bad der schwachen oder in Wasser verdünnten Säure und/oder durch Sprühen der schwachen oder in Wasser verdünnten Säure auf die Makroalgen behandelt sind.

5. Bestattungsurne nach einem der Ansprüche 1 bis 4, **dadurch gekennzeichnet, dass** die agglomerierten Makroalgenfragmente einen Feuchtigkeitsgrad bezogen auf die Gesamtmasse an Fragmenten von weniger als oder gleich 30 %, vorzugsweise von weniger als oder gleich 15 %, aufweisen.

6. Bestattungsurne nach einem der Ansprüche 1 bis 5, **dadurch gekennzeichnet, dass** sie derart konfiguriert ist, um unterzugehen, wenn sie in Meerwasser eingetaucht wird, und dass sie die Asche eines Verstorbenen enthält.

7. Bestattungsurne nach einem der Ansprüche 1 bis 6, **dadurch gekennzeichnet, dass** sie einen Behälter aufweist, der eine Öffnung, die in einen Hohlraum mündet, der dazu bestimmt ist, die Asche eines Verstorbenen aufzunehmen, und einen Deckel aufweist, der geeignet ist, die Öffnung zu verstopfen.

8. Verfahren zum Erhalten einer Bestattungsurne aus Makroalgen, **dadurch gekennzeichnet, dass** es Folgendes aufweist:
- einen Schritt des Erhaltens eines Pulvers, das aus mindestens 92 Gew.%, vorzugsweise aus mindestens 95 Gew.%, insbesondere aus mindestens 99 Gew.%, Fragmenten von Makrobraunalgen gebildet wird, die mit einer schwachen Säure oder einer in Wasser verdünnten Säure behandelt werden, wobei das Pulver einen Feuchtigkeitsgrad von weniger als oder gleich 45 %, vorzugsweise von weniger als oder gleich 26 %, aufweist;
- einen Thermokompressionsschritt des Pulvers bei einer Temperatur zwischen 50 °C und 180 °C und unter einem Druck von 20 bis 4.000 bar, derart, um die Makroalgen untereinander zu agglomerieren.

9. Verfahren zum Erhalten einer Bestattungsurne nach Anspruch 8, **dadurch gekennzeichnet, dass** der Schritt des Erhaltens eines Pulvers, das einen Restfeuchtigkeitsgehalt von weniger als oder gleich 45 % aufweist, Folgendes aufweist:
- einen Schritt des Zerkleinerns der Makroalgen, die mit einer schwachen Säure oder einer in Wasser verdünnten Säure behandelt werden;
- einen Schritt des Filterns der zerkleinerten Makroalgen, derart, um einen unlöslichen Algenrückstand zu extrahieren;
- einen Schritt des Zerkleinerns des Rückstands;
- einen Schritt des Trocknens des Rückstands für 5 bis 48 Stunden bei einer Temperatur von 30 °C und 60 °C für eine Dauer, die ausreicht, um das Pulver zu erhalten.

## Claims

1. A funeral urn, **characterised in that** it comprises at least 92% by mass, preferably at least 95% by mass, still more preferably at least 99% by mass, of macroalgae fragments agglomerated to each other.

2. The funerary urn according to claim 1, **characterised in that** said macroalgae are chosen from brown algae from the order of laminariales or the order of fucales.

3. The funerary urn according to claim 2, **characterised in that** said macroalgae comprise macroalgae of the genus ascophyllum nodosum.

4. The funeral urn according to any one of claims 1 to 3, **characterised in that** said macroalgae are macroalgae treated with a weak acid or a water-diluted acid by immersing said macroalgae in a bath of said weak acid or diluted in water and/or by spraying said weak or diluted acid in water on said macroalgae.

5. The funerary urn according to any one of claims 1 to 4, **characterised in that** said fragments of agglomerated macroalgae have a moisture content on the total mass of fragments of less than or equal to 30%, preferably less than or equal to 15 %.

6. The funerary urn according to any one of claims 1 to 5, **characterised in that** it is configured to sink when immersed in seawater and contains the ashes of a deceased person.

7. The funerary urn according to claim 1, comprising a container having an opening emerging into a cavity intended for receiving ashes from a deceased person and a lid capable of obstructing said opening.

8. The method for obtaining a funerary urn from macroalgae, **characterised in that** it comprises:
- a step of obtaining a powder comprising at least 92% by mass, preferably of at least 95% by mass, still more preferably of at least 99% by mass, of macroalgae fragments, preferentially of fragments of brown macroalgae, treated with a weak acid or with a diluted acid, said powder having a residual moisture content of less than or equal to 45%, preferably less than or equal to 26%;
- a step of thermo-compression of said powder at a temperature between 50°C and 180°C and at a pressure of between 20 and 4000 bars, so as to agglomerate said macroalgae fragments to one another.

9. The method of obtaining a funerary urn according to claim 8, wherein said step of obtaining a powder having a residual moisture content of less than or equal to 45% comprises:
- a step of grinding said macroalgae treated with a weak acid or with an water-diluted acid;
- a step of filtration of said crushed macroalgae, so as to extract a residue of non-solubilised algae;
- a step of grinding said residue;
- a step of drying said residue for 5 to 48 hours at a temperature of 30°C and 60°C for a time sufficient to obtain said powder.
